# EUROPÄISCHE PATENTSCHRIFT

(11) **EP 0 111 285 B1**
(45) Veröffentlichungstag und Bekanntmachung des Hinweises auf die Patenterteilung: **17.09.1986**
(21) Anmeldenummer: 83112200.7
(22) Anmeldetag: 05.12.1983
(51) Int. Cl.: C23G 1/14, C11D 7/06, C11D 7/20

(54) **Reinigungsverfahren**
Cleaning process
Procédé de nettoyage

(30) Priorität: 13.12.1982 DE 3246080
(43) Veröffentlichungstag der Anmeldung: 20.06.1984
(73) Patentinhaber: Henkel Kommanditgesellschaft auf Aktien, 40191 Düsseldorf (DE)
(72) Erfinder: Rossmann, Christian, D-4018 Langenfeld (DE); Flüchter, Horst, D-4044 Kaarst 2 (DE)

## Beschreibung

Gegenstand der Erfindung ist ein Verfahren zur Reinigung starrer Oberflächen mit builderhaltigen alkalischen Lösungen, die man durch Zusammenführung eines stark alkalischen und eines sauren oder neutralen Wirkstoffkonzentrates erhält und wobei Dispersionen von Kieselsäure verwendet werden.

Es ist bekannt, zum Reinigen von starrem Material, wie Werkstücken aus Metall oder Glas, alkalische Reinigungsmittel zu verwenden, die Ätznatron, Orthophosphate, kondensierte Phosphate, Silikate, Komplexbildner, Netzmittel und Inhibitoren enthalten.

Im allgemeinen werden diese Produkte als pulvrige Gemische in den Handel gebracht und in dieser Form dem Reinigungsbad diskontinuierlich zugeführt, wobei die Badkonzentration des Reinigungsmittels je nach Anwendungszweck und Verschmutzungsgrad zwischen 0,1 und 20 Gew.-% liegen kann. Voraussetzung für die Wirksamkeit der Reinigungslösung ist die Einhaltung der optimalen Konzentration. Diese kann durch Titration oder über eine Leitfähigkeitsmessung festgestellt werden. Die Leitfähigkeitsmessung zur Konzentrationsbestimmung kann in Verbindung mit einer automatischen Konzentrationsergänzung durchgeführt werden.

Ein Nachteil der Arbeitsweise mit pulverförmigen Produkten, insbesondere wenn diese hygroskopische Salze enthalten, ist die Sicherstellung einer kontinuierlichen störungsfreien Zudosierung. Weiterhin sind gerade besonders wirksame nichtionische Tenside empfindlich gegenüber festem Ätznatron. Sie verändern sich mit der Lagerzeit durch Oxidation zur Ethercarbonsäuren. Dadurch wird bei bestimmten Befettungen eine Verschlechterung der Wirksamkeit beobachtet und bei Spritzentfettungsmitteln eine störende Schaumbildung verursacht.

In der US-A-3408300 werden feste, alkalische wasserlösliche Reinigungsmittel beschrieben, die lagerstabil sind und in wässrigen Lösungen nicht schäumen. Diese Mittel bestehen im wesentlichen aus 40 bis 95 Gew.-% Alkali sowie einer hinreichenden Menge einer schaumdrückenden Verbindung, ausgewählt aus der Gruppe der Ethylenoxid- und Propylenoxid-Addukte bzw. deren Mischungen, die einen Trübungspunkt von 10 bis 60°C in einer 1%igen wässrigen Lösung aufweisen. Hierbei dient feinverteilte Kieselsäure als Träger für die schaumdrückende Verbindung, um deren Lagerstabilität zu gewährleisten. Zusätzlich können solche Mittel primäre Alkalimetallphosphate und Alkalimetallbisulfate sowie ferner Ortho- und Polyphosphate, Soda, Pottasche, Gluconate und Netzmittel enthalten.

Es ist weiterhin bekannt, alkalisch reagierende flüssige Reinigungsmittel einzusetzen, die durch Zusammenführung eines stark alkalischen und eines sauren oder neutralen Wirkstoffkonzentrates erhalten und ergänzt wurden. Es war jedoch auf diesem Weg nicht möglich, silikathaltige Reiniger herzustellen.

Produkte mit hohem Wirkstoffgehalt benötigen eine sehr hohe Konzentration an hydrotropen Substanzen und/oder an Kalisalzen mit geringem Aktivsubstanzgehalt.

Es wurde nun gefunden, dass man die bisherigen Mängel weitgehend vermeiden kann, wenn man sich des nachstehend beschriebenen Verfahrens bedient.

Das neue Verfahren zur Reinigung starrer Oberflächen mit builderhaltigen alkalischen Lösungen, die durch Zusammenführen eines stark alkalischen und eines sauren oder neutralen Wirkstoffkonzentrates, wobei das alkalische Wirkstoffkonzentrat zur Erzielung eines alkalischen Milieus im Überschuss eingesetzt wird, erhalten werden, ist dadurch gekennzeichnet, dass als saures oder neutrales Wirkstoffkonzentrat eine Dispersion von Kieselsäure verwendet wird. Die Konzentration der Kieselsäure in der Dispersion liegt zweckmässigerweise im Bereich von 5 bis 40 Gew.-%, vorzugsweise bei 10 bis 30 Gew.-%.

Die Kieselsäuredispersion kann aus pyrogener und/oder gefällter Kieselsäure nach üblichen Methoden hergestellt werden.

Bei der Verwendung von Kieselsäuredispersionen höherer Konzentration ist es zweckmässig, noch in kleinen Mengen, vorzugsweise unter 5%, Stabilisatoren, wie Pflanzengummi, Polyvinylpyrrolidon oder Polyacrylsäure, hinzuzufügen. Zur Vermeidung von bakteriellem Befall können neutralen Kieselsäuredispersionen Konservierungsmittel zugesetzt werden.

Um eine gute Reinigungswirkung zu erzielen, ist es zweckmässig, dass die Kieselsäuredispersion noch weitere Bestandteile enthält. Insbesondre kommen hierfür Phosphorsäure sowie auf den pH-Wert 6 bis 9 neutralisierte Alkalipolyphosphate in Betracht. Der Zusatz dieser Verbindungen kann bis zu 40%, bezogen auf die Kieselsäuredispersion, betragen. Die Phosphorsäure kann dabei teilweise, das heisst bis zu 50%, durch Schwefelsäure ersetzt sein.

Ebenfalls sind für diese Zwecke Zusätze an anionischen, nichtionischen und/oder amphoteren Tensiden geeignet. Im einzelnen kommen Verbindungen, wie Alkylbenzolsulfonate, Alkylsulfonate, Fettalkoholsulfate, Anlagerungsprodukte von Ethylen- und/oder Propylenoxid an Fettalkohole, Fettamine und Alkylphenole sowie oberflächenaktive Ethylenoxid/Propylenoxid-Blockpolymerisate, in Betracht. Die Kettenlängen der Alkylreste liegen bei den genannten Verbindungen im Bereich von C₁₂ bis C₂₀ und im Falle der Alkylphenole im Bereich von C₆ bis e_{'8}. Weiterhin kommen als amphotere Tenside Verbindungen wie Alkyldimethylammoniumbetaine (Alkylrest 12 bis 18 Kohlenstoffatome) in Betracht. Die Mengen an Netzmitteln liegen zweckmässig im Bereich von 0,5 bis 10%.

Schliesslich kann die Kieselsäuredispersion noch Komplexbildner, insbesondere in Form der Säuren, wie Nitrilotriessigsäure, Ethylendiamintetraessigsäure, Gluconsäure und/oder Zitronensäure, vorzugsweise Phosphonsäure oder Phosphonocarbonsäure, wie Hydroxyethan-1,1-diphosphonsäure, Aminotrimethylenphosphonsäure und 2-Phosphono-1,2,4-butantricarbonsäure, enthalten.

Die genannten Komplexbildner können jedoch gewünschtenfalls auch der alkalischen Komponente hinzugefügt werden. Letztere besteht im wesentlichen aus Natronlauge beziehungsweise Kalilauge. Daneben kommen jedoch auch insbesondere solche Bestandteile in Betracht, die mit den Substanzen der Kieselsäuredispersion nicht verträglich sind, wie beispielsweise Ligninsulfonate.

Unter dem Begriff «Überschuss» soll im Sinne der vorliegenden Erfindung eine so grosse Menge an Natronlauge oder Kalilauge verstanden werden, die ausreichend ist, um dem Wirkstoffkonzentrat nach der Zusammengabe einen pH-Wert von oberhalb 11, vorzugsweise oberhalb 12, zu geben.

Die oben angegebene Arbeitsweise hat den Vorteil, dass hoch konzentrierte Wirkstoffkomponenten hergestellt werden können, ohne dass eine unnötige Konzentration an hydrotropen Substanzen und/oder an Kalisalzen erforderlich werden.

Die Herstellung der Dispersionen kann dadurch erfolgen, dass man die Kieselsäure, in die gegebenenfalls mit einem Stabilisator und Netzmitteln versetzte saure oder neutrale Lösung, unter Rühren einträgt.

Bei der Herstellung von Reinigungsmittellösungen mit Hilfe von 2 Wirkstoffkomponenten kann im übrigen, je nach der vorliegenden Verschmutzung des zu behandelnden Materials, eine Reinigungslösung mit unterschiedlicher Alkalität hergestellt werden, je nach dem, ob ein hoher oder ein kleinerer Teil der alkalischen Komponente verwendet wird. Da die Reaktion der Reinigungslösung immer alkalisch ist, kann die Konzentration der Lösung über die Leitfähigkeit der Hydroxylionen bestimmt werden. Die Zugabe der weiteren Wirkstoffkomponenten erfolgt dann in einem analogen Verhältnis zur alkalischen Komponente. Damit ist eine problemlose kontinuierliche Dosierung der Reinigungsmittelkonzentrate gewährleistet. Zur besseren Sichtbarmachung der Konzentrate können diese noch mit Indikatoren eingefärbt werden. Das Verfahren wird im übrigen bei den üblichen Temperaturen für Reinigungs- und Entfettungsanlagen im Bereich von 20 bis 100 °C, vorzugsweise von 50 bis 80 °C, durchgeführt.

Der Anmeldungsgegenstand wird noch durch die nachfolgenden Beispiele erläutert, ohne hierauf beschränkt zu sein.

Soweit nichts anderes angegeben, handelt es sich bei den %-Angaben um Gew.-%.

### Beispiel 1

Zur Herstellung einer 50 g/I enthaltenden Entfettungslösung mit einem Si0₂/Na₂0-Verhältnis 0,5 benötigt man 58 g/I der folgenden Dispersion: 18% Si0₂ (Fällungskieselsäure)
2% Aminotrimethylenphosphonsäure (60%ig)
10% Anlagerungsprodukt von 10 Mol Ethylenoxid an Nonylphenol
10% Orthophosphorsäure (75%ig)
60% Wasser

und 72 g/I 50%ige Natronlauge.

### Beispiel 2

Zur Herstellung einer 50 g/I enthaltenden Entfettungslösung mit einem Si0₂/Na₂0-Verhältnis 1 benötigt man 66 g/I der folgenden Dispersion:
20% pyrogene Kieselsäure
20% Orthophosphorsäure (75%ig)
54% Wasser
4% Anlagerungsprodukt von 12 Mol Ethylenoxid an Fettamin
2% Anlagerungsprodukt von 30 Mol Ethylenoxid und 60 Mol Propylenoxid an Ethylendiamin

und 62 g/I 50%ige Natronlauge.

### Beispiel 3

Zur Herstellung einer 40 g/I enthaltenden Entfettungslösung mit einem SiO₂/Na²0-Verhältnis 0,75 benötigt man 48 g/I der folgenden Dispersion:
20% Kieselsäure
20% Orthophosphorsäure (75%ig)
3% Anlagerungsprodukt von 11 Mol Ethoxylenoxid an Nonylphenol
3% Alkylbenzolsulfonsäure (Alkylrest 12 Kohlenstoffatome)
0,1% Pflanzengummi
53,9% Wasser
und 53 g/I 50%ige Natronlauge.

### Beispiel 4

Zur Herstellung einer 40 g/l enthaltenden Entfettungslösung mit einem Si0₂/Na₂0-Verhältnis 0,3 benötigt man 32 g/I der folgenden Dispersion:
22% Kieselsäure
6% Orthophosphorsäure (75%ig)
8% Netzmittel, amphoter (Alkyldimethylammoniumbetain, Alkylrest C₁₂ bis C₁₈)
64% Wasser

und 64 g/I 50%iger Natronlauge.

### Beispiel 5

Zur Herstellung einer 80 g/I enthaltenden Entfettungslösung mit einem Si0₂/Na₂0-Verhältnis 0,15 benötigt man 36 g/I folgender Dispersion:
24% pyrogene Kieselsäure
76% Wasser

und 147 g/I 50%ige Natronlauge.

### Beispiel 6

Zur Herstellung einer 60 g/I enthaltenden Entfettungslösung mit einem Si0₂/Na₂0-Verhältnis 0,8 benötigt man 69 g/I einer (auf pH-Wert 7 eingestellten) Dispersion:
24% Kieselsäure (Fällungskieselsäure)
3% Fettalkoholethersulfat
20% Natrium-triphosphat
52% Wasser
1% Konservierungsmittel (5-Brom-5-nitro-1,3-dioxan)

und 54 g/I 50%ige Natronlauge.

### Beispiel 7

Zur Herstellung einer 50 g/I enthaltenden Entfettungslösung mit einem SiO₂/Na₂0-Verhältnis 0,4 benötigt man 59 g/I folgender Dispersion:
18% Kieselsäure
4% Orthophosphorsäure (75%ig)
3% Anlagerungsprodukt von 14 Mol Ethylenoxid an C₁₂- bis e'8-Fettalkohol
2% Polyvinylpyrrolidon
71% Wasser

und 74 g/l 50%ige Natronlauge.

### Beispiel 8

Zur Herstellung einer 100 g/I enthaltenden Entfettungslösung mit einem Si0₂/Na₂0-Verhältnis 0,2 benötigt man 73 g/I folgender Dispersion:
15% Kieselsäure
20% Gluconsäure (50%ig)
10% Schwefelsäure (98%ig)
3% Anlagerungsprodukt von 5 Mol Ethylenoxid und 4 Mol Propylenoxid an Cg- bis C₁₃-Alkanol
52% Wasser

und 156 g/l 50%ige Natronlauge.

## Patentansprüche

1. Verfahren zur Reinigung starrer Oberflächen mit builderhaltigen alkalischen Lösungen, die durch Zusammenführen eines stark alkalischen und eines sauren oder neutralen Wirkstoffkonzentrates, wobei das alkalische Wirkstoffkonzentrat zur Erzielung eines alkalischen Milieus im Überschuss eingesetzt wird, erhalten werden, dadurch gekennzeichnet, dass als saures oder neutrales Wirkstoffkonzentrat eine Dispersion von Kieselsäure verwendet wird.

2. Verfahren nach Anspruch 1, dadurch gekennzeichnet, dass Dispersionen verwendet werden, die einen weiteren Zusatz an Posphorsäure enthalten.

3. Verfahren nach Anspruch 2, dadurch gekennzeichnet, dass Dispersionen verwendet werden, in denen die Phosphorsäure teilweise durch Schwefelsäure ersetzt ist.

4. Verfahren nach Anspruch 1 bis 3, dadurch gekennzeichnet, dass Dispersionen verwendet werden, die als weiteren Bestandteil Di-, Tri- und/ oder Polyphosphate in Form ihrer auf den pH-Wert 6 bis 9 neutralisierten Alkalisalz enthalten.

5. Verfahren nach Anspruch 1 bis 4, dadurch gekennzeichnet, dass Dispersionen verwendet werden, die als weiteren Bestandteil anionische, nichtionogene oder amphotere Tenside enthalten.

5. Verfahren nach Anspruch 1 bis 5, dadurch gekennzeichnet, dass Dispersionen verwendet werden, die als weiteren Bestandteil Komplexbildner enthalten.

7. Verfahren nach Anspruch 1 bis 6, dadurch gekennzeichnet, dass Dispersionen verwendet werden, die als weiteren Bestandteil Stabilisatoren enthalten.

8. Verfahren nach Anspruch 1 bis 7, dadurch gekennzeichnet, dass Dispersionen verwendet werden, die als weiteren Bestandteil Konservierungsmittel enthalten.

## Claims

1. A process for cleaning rigid surfaces with buildercontaining alkaline solutions obtained by combining a strongly alkaline and an acidic or neutral active-agent concentrate, the alkaline active-agent concentrate being used in excess to obtain an alkaline medium, characterized in that a dispersion of silica is used as the acidic or neutral active-agent concentrate.

2. A process as claimed in claim 1, characterized in that dispersions containing a further addition of phosphoric acid are used.

3. A process as claimed in claim 2, characterized in that dispersions in which the phosphoric acid is partly replaced by sulfuric acid are used.

4. A process as claimed in claims 1 to 3, characterized in that dispersions containing di-, tri- and/ or polyphosphates in the form of their alkali salts neutralized to a pH-value of from 6 to 9 as a further constituent are used.

5. A process as claimed in claims 1 to 4, characterized in that dispersions containing anionic, ninionic or amphoteric surfactants as a further constituent are used.

6. A process as claimed in claims 1 to 5, characterized in that dispersions containing complexing agents as a further constituent are used.

7. A process as claimed in claims 1 to 6, characterized in that dispersions containing stabilizers as a further constituent are used.

8. A process as claimed in claims 1 to 7, characterized in that dispersions containing preservatives as a further constituent are used.

## Revendications

1. Procédé de nettoyage de surfaces rigides avec des solutions alcalines renfermant des buil- ders qui sont obtenues par la réunion d'un concentré de matière active fortement alcalin et d'un concentré acide ou neutre, le concentré de matière active alcalin étant utilisé en excès pour obtenir un milieu alcalin, caractérisé en ce qu'on utilise comme concentré de matière active acide ou neutre une dispersion de silice.

2. Procédé selon la revendication 1, caractérisé en ce qu'on utilise des dispersions qui contiennent une addition supplémentaire d'acide phosphorique.

3. Procédé selon la revendication 2, caractérisé en ce qu'on utilise des dispersions dans lesquelles l'acide phosphorique est partiellement remplacé par de l'acide sulfurique.

4. Procédé selon les revendications 1 à 3, caractérisé en ce qu'on utilise des dispersions qui contiennent comme constituant supplémentaire des di-, tri- et/ou polyphosphates sous forme de leurs sels alcalins neutralisés à la valeur de pH de 6 à 9.

5. Procédé selon les revendications 1 à 4, caractérisé en ce qu'on utilise des dispersions qui contiennent comme constituant supplémentaire des tensioactifs anioniques, non ionogènes ou amphotères.

6. Procédé selon les revendications 1 à 5, caractérisé en ce qu'on utilise des dispersions qui contiennent comme constituant supplémentaire un formateur de complexe.

7. Procédé selon les revendications 1 à 6, caractérisé en ce qu'on utilise des dispersions qui contiennent comme constituant supplémentaire des stabilisateurs.

8. Procédé selon les revendications 1 à 7, caractérisé en ce qu'on utilise des dispersions qui contiennent comme constituant supplémentaire un agent de conservation
